# EUROPÄISCHE PATENTSCHRIFT

(11) **EP 0 163 930 B1**
(45) Veröffentlichungstag und Bekanntmachung des Hinweises auf die Patenterteilung: **25.11.1987**
(21) Anmeldenummer: 85105234.0
(22) Anmeldetag: 30.04.1985
(51) Int. Cl.: D04B 1/16

(54) **Strickbahn**
Knitted fabric
Etoffe tricotée

(30) Priorität: 11.05.1984 DE 8414407 U
(43) Veröffentlichungstag der Anmeldung: 11.12.1985
(73) Patentinhaber: BAYER AG, 51368 Leverkusen (DE)
(72) Erfinder: Eidner, Gottfried K., D-7447 Aichtal (DE)

## Beschreibung

Die vorliegende Erfindung betrifft eine Strickbahn aus einem Acrylfaser/Baumwollmischgarn, die sich formbeständig und knitterfest bei 60°C waschen läßt, wie sie aus der FR-A-24 28 645 bekannt ist.

Der erfindungsgemäße Warencharakter wird dadurch gekennzeichnet, daß dem Mischgarn beim Verstricken synthetische Filamentfäden zulaufen.

Die Strickbahn besteht aus 5 bis 30 Gew.-% synthetischen Filamentfäden von 20 bis 167 dtex, insbesondere synthetischen Polyamidfilamentfäden und aus 70 bis 95 Gew.-% Mischgarn, das seinerseits aus 35 bis 80 Gew.- % Acrylfasern und 65 bis 20 Gew.-% Baumwolle besteht und eine Stärke von Nm 40 bis Nm 100 aufweist.

Die Acrylfasern haben insbesondere ein Wasserrückhaltevermögen von weniger als 10 Gew.-%, einen Kochschrumpf von 0 bis 6 %, eine Schnittlänge von 40 bis 80 mm und eine Stärke von 0,5 bis 3,3 dtex.

Das Wasserrückhaltevermögen wird in Anlehnung an die DIN-Vorschrift 53 814 (vgl. Melliand, Textilberichte 4, 1973, Seite 350) bestimmt. Die Faserproben werden 2 Stunden in Wasser getaucht, das 0,1 Gew.-% Netzmittel enthält. Danach werden die Fasern 10 Minuten zentrifugiert mit einer Beschleunigung von 10 000 m/sec² und die Wassermenge gravimetrisch ermittelt, die in und zwischen den Fasern festgehalten wird. Zur Bestimmung des Trockengewichtes werden die Fasern bis zur Feuchtekonstanz bei 105°C getrocknet. Das Wasserrückhaltevermögen (WR) in Gew.-% ist:
mit m_{f} = Gewicht des feuchten Fasergutes ^{I}
mit mₜᵣ = Gewicht des trockenem Fasergutes.

Die Verarbeitung des Acrylfaser-Baumwolle-Mischgarnes und des Filamentfadens erfolgt entweder in Form eines Ringels, vorzugsweise jeweils als Einzelfaden in einer Reihe, oder in einigen Reihen als Kombinationseinlauf (Filament und Garn zusammen) oder als Flattierung, also in jeder Reihe als Kombinationszulauf.

Als Strickbindung kommen alle üblichen Strickqualitäten für Wäsche in Betracht, vorzugsweise Feinripp, Single, jeweils ohne oder mit Nadelzug in Glatt oder in Fang oder Umhängekombination, aber auch Interlock.

Die Maschinenteilung erstreckt sich auf alle Teilungsbereiche für Wäsche, vorzugsweise auf die 15er bis 20er Feinripp und 24er bis 28er Single.

Bei den Filatmentfäden handelt es sich um Polyester- oder Polyamidfilamentfäden, vorzugsweise um glänzendes Polyamid-Set-Texturé.

Die neue Stoffkonstruktion wird vorzugsweise garnfarbig gearbeitet, wobei jedoch der Filamentfaden vorzugsweise rohweiß zuläuft. Eine Stückfärbung ist möglich. Die Färbung muß Echtheiten für die 60°C-Haushaltswäsche bringen, was bei pastellfarben mit mittleren Farbtiefen gegeben ist.

Sofern die Ware in Schlauchware (Leibweite) garnfarbig gestrickt wird, reicht eine Kalanderdämpfbehandlung mit mindestens 12 % Voreilung, Breithaltung der Fertigware 1 cm breiter als die Rohbreite, normalen Dampfdruck und 20 m/Min. Laufgeschwindigkeit für gute Krumpfwerte aus bei einer vorzugsweise zugrunde gelegten Stoffzusammensetzung 60 Gew.-% Acryl/10 Gew.-% Polyamid/30 Gew.-% Baumwolle.

Bei einer aufgeschnittenen Ware kommt die übliche Spannrahmenbehandlung zur Anwendung.

Bei Beibehaltung der für Acrylfasern typischen besonderen Weichheit zeichnet sich die neue Konstruktion beim Tragen der Wäsche durch besonders gute Formbeständigkeit, Rücksprungvermögen und Elastizität und damit Anschmiegsamkeit aus in deutlichem Gegensatz zur bisherigen Wäsche aus Acrylfaser/Baumwolle.

Die neue Stoffkonstruktuion ist im Gewicht leichter und bringt zusätzlich optisch interessante Effekte gegenüber einer bisherigen Acrylfaser/Baumwolle-Wäsche.

Ein besonderer optischer Effekt wird erreicht, indem Farbgarne in der Farbskala von weiß bis zum Pastell-Mitteltonbereich in heller und dunkler Farbtiefe untereinander in jeder Reihe abwechseln, wobei in beliebiger Reihenfolge an Stelle des Farbgarnes in der helleren Farbtiefe ein rohweißer Filamentfaden tritt, so daß dieser Faden vom Farbgarn der dunkleren Farbtiefe umgeben ist. Er wirkt dadurch nicht rohweiß, sondern nimmt den Farbton der ihn umgebenden Farbgarne optisch auf (gemustertes Uni).

### Musterbeispiele

Ringeldessin weiß/rosa/lila
Nm 15er Feinripp
Nm 70/1 Acrylfaser 65 Gew.-% - Baumwolle 35 Gew.-%
dtex 110 glänzendes Polyamid Set-Texture.

## Patentansprüche

1. Strickbahn aus 70 bis 95 Gew.-% Acrylfaser/Baumwollmischgarn aus 35 bis 80 Gew.-% Acrylfasern und 65 bis 20 Gew.-% Baumwolle der Stärke Nm 40 bis Nm 100 und 30 bis 5 Gew.-% synthetischen Filamentfäden des Titers 20 bis 187 dtex.

2. Strickbahn nach Anspruch 1, dadurch gekennzeichnet, daß die Filamentfäden als Einzelfäden oder zusammen mit dem Acrylfaser/Baumwollmischgarn Reihen bilden.

3. Strickbahn nach Anspruch 1, dadurch gekennzeichnet, daß das Wasserrückhaltevermögen der Acrylfasern weniger als 10 Gew.-%, der Kochschrumpf 0 bis 6 %, die Schnittlänge 40 bis 80 mm und die Stärke 0,5 bis 3,3 dtex betragen.

## Claims

1. Knitted web consisting of 70 to 95 % by weight of an acrylic fibre/cotton mixed yarn consisting of 35 to 80 % by weight of acrylic fibres and 65 to 20 % by weight of cotton with a count of Nm 40 to Nm 100 and 30 to 5 % by weight of synthetic filament threads with a titre of 20 to 167 dtex.

2. Knitted web according to Claim 1, characterised in that the filament threads form courses as individual threads or together with the acrylic fibre/cotton mixed yarn.

3. Knitted web according to Claim 1, characterised in that the water retention value of the acrylic fibres is less than 10 % by weight, the shrinkage at the boil is 0 to 6 %, the length of cut is 40 to 80 mm and the thickness is 0.5 to 3.3 dtex.

## Revendications

1. Tricot constitué de 70 à 95 % en poids de fil mélangé, fibres acryliques/coton comprenant 35 à 80 % en poids de fibres acryliques et de 65 à 20 % en poids de coton de numéro Nm 40 à Nm 100 et 30 à 5 % en poids de fils en filaments continus synthétiques de titre 20 à 167 dtex.

2. Tricot selon la revendication 1, caractérisé en ce que les fils en filaments continus forment des rangées sous forme de fils individuels ou avec le fil mélangé fibres acryliques/coton.

3. Tricot selon la revendication 1, caractérisé en ce que le taux de rétention de l'humidité des fibres acryliques se monte à moins de 10 % en poids, le retrait sous ébullition, de 0 à 6 %, la longueur de fibre de 40 à 80 mm et le titre de 0,5 à 3,3 dtex.
